# EUROPÄISCHE PATENTSCHRIFT

(11) **EP 0 812 929 B1**
(45) Veröffentlichungstag und Bekanntmachung des Hinweises auf die Patenterteilung: **05.01.2000**
(21) Anmeldenummer: 96109451.3
(22) Anmeldetag: 13.06.1996
(51) Int. Cl.: C23C 8/34, C23C 8/02

(54) **Verfahren zum Nitrieren und/oder Nitrocarburieren metallischer Werkstücke**
Process of nitriding and/or carbonitriding metallic workpieces
Procédé pour la nitruration et/ou carbonitruration de pièces métalliques

(43) Veröffentlichungstag der Anmeldung: 17.12.1997
(73) Patentinhaber: Ipsen International GmbH, 47533 Kleve (DE)
(72) Erfinder: Göhring, W., 47533 Kleve (DE)
(74) Vertreter: Stenger, Watzke & Ring Patentanwälte

(56) Entgegenhaltungen:
- CH-A- 163 070
- DE-A- 1 933 439
- US-A- 2 851 387
- US-A- 3 140 205
- DATABASE WPI Derwent Publications Ltd., London, GB; AN 80-30596c c17 XP002018582 "nitriding of tool steels" & SU-A-681 113 (KRYLOV V S ) , 28.August 1979
- PATENT ABSTRACTS OF JAPAN vol. 13, no. 504 (C-653), 13.November 1989 & JP-A-01 201458 (SANYO SPECIAL STEEL), 14.August 1989,
- PATENT ABSTRACTS OF JAPAN vol. 9, no. 192 (C-296), 8.August 1985 & JP-A-60 059060 (FUJITSU), 5.April 1985,
- PATENT ABSTRACTS OF JAPAN vol. 18, no. 30 (C-1153), 17.Januar 1994 & JP-A-05 255731 (MAZDA MOTOR CORP), 5.Oktober 1993,
- PATENT ABSTRACTS OF JAPAN vol. 11, no. 214 (C-434), 10.Juli 1987 & JP-A-62 033757 (MAZDA MOTOR CORP), 13.Februar 1987,
- PATENT ABSTRACTS OF JAPAN vol. 12, no. 501 (C-556), 27.Dezember 1988 & JP-A-63 210287 (MAZDA MOTOR CORP), 31.August 1988,
- DATABASE WPI Derwent Publications Ltd., London, GB; AN 72-21296t(13) XP002018583 "gas carbonitriding steel" & JP-A-47 010 205 (KOMATSU MFG)

## Beschreibung

Die Erfindung betrifft ein Verfahren zum Nitrieren oder Nitrocarburieren von Werkstücken aus legierten Stählen, insbesondere korrosionsbeständigen Stählen mit größer 13 Gew.% Chrom, in einer gasförmigen vorzugsweise ammoniakhaltigen Nitrier- bzw. Nitrocarburieratmosphäre, bei dem die Werkstücke zuvor einer Vorbehandlung unterworfen werden.

Bei der thermisch-chemischen Oberflächenbehandlung metallischer Werkstücke durch Nitrieren oder Nitrocarburieren in stickstoffhaltigen, insbesondere ammoniakhaltigen Gasmischungen treten bei legierten, insbesondere hochlegierten Stählen infolge von hemmend wirkenden Oberflächenzuständen bei der Erzeugung nitridhaltiger Randschichten Schwierigkeiten derart auf, daß sich die Werkstücke nicht oder nur nach langer Behandlungsdauer und dann auch nur sehr ungleichmäßig mit Nitrierschichten oder Nitrocarburierschichten versehen lassen. Dies wird auf die Tatsache zurückgeführt, daß die Oberfläche legierter Stähle gewisse Passivierungserscheinungen aufweist, die das Nitrieren oder Nitrocarburieren beeinträchtigen. Dabei tritt vor allem der nachteilige Effekt unterschiedlicher Schichtstärken über der Werkstückoberfläche auf, den man Weichfleckigkeit nennt. Vor allem bei korrosionsbeständigen Stählen, wie den Chromstählen mit über 13 % Chromgehalt, erhält man nur einzelne Nitrierstellen, während bis zu 80 % der Oberfläche nur geringe Nitrierungen oder dünne Nitrierschichten zeigen.

Zur Beseitigung der schädlichen Passivierungen ist es bekannt, die Werkstücke einer Ätzbehandlung in Säuren oder einem Annitrieren im Salzbad zu unterziehen. Diese bekannten Verfahren sind jedoch einerseits aufgrund der sehr aggressiven Säuren und Salzbäder nicht für alle Werkstücke geeignet bzw. benötigen säureresistente Anlagen und andererseits ist die Verwendung dieser aggressiven Medien unter dem Gesichtspunkt des Umweltschutzes sehr problematisch.

Aus der DD-A-296 967 ist weiterhin ein Verfahren zur Vorbehandlung von Eisenwerkstoffoberflächen bekannt, bei dem die durch Nickel- oder Chromoxide passivierten Oberflächen durch eine Mischung von Derivaten des Melamins sowie Carbonaten und/oder Hydrocarbonaten aktiviert werden. Auch dieses bekannte Verfahren ist unter dem Gesichtspunkt des Umweltschutzes problematisch und erfordert eine kontrollierte und aufwendige Entsorgung der Abfallstoffe.

Weiterhin ist aus der US-A-2 851 387 ein Verfahren zur Depassivierung hoch chromhaltiger Stähle vor dem Nitrieren bekannt, bei dem während des Aufheizens des Ofens in Anwesenheit einer NH₃-Atmosphäre Fluorkohlenstoffe zugegeben werden. Hiermit soll die Dioxidbildung auf der Werkstückoberfläche verringert und das Werkstück für den Nitriervorgang vorbereitet werden. Mit diesem bekannten Verfahren läßt sich eine Depassivierung der Oberfläche erreichen.

In der SU-A-681 113 wird schließlich ein Depassivierungsverfahren vorgeschlagen, bei dem der Ofenatmosphäre während des Aufheizens Azetylen und Öl-Dämpfe zugeführt werden.

Der Erfindung liegt In Anbetracht des voranstehend geschilderten Standes der Technik die **Aufgabe** zugrunde, unter Meidung der genannten Nachteile ein Verfahren der eingangs beschriebenen Art derart zu verbessern, daß Nitrierschichten bzw. Nitrocarburierschichten vergrößerter Schichtstärke bei im übrigen gleichen Nitrier- oder Nitrocarburierbedingungen erzielt werden, die eine hohe Gleichmäßigkeit aufweisen.

Die Aufgabe ist erfindungsgemäß dadurch gelöst, daß die Werkstücke vor dem Nitrieren bzw. Nitrocarburieren im aufgeheizten Ofen unter Zugabe eines Alkohols, insbesondere Methanol, als spaltbarem Kohlenstoff-Träger einer Voraufkohlung als Vorbehandlung unterzogen werden.

Durch die in dem Ofen herrschende Prozeßtemperatur wird der in die Ofenatmosphäre eingegebene Kohlenstoff-Träger unter Bildung von Zwischenprodukt-Radikalen gespalten, welche die aus Chrom- und Nickeloxiden bestehende, die Nitrierung bzw. Nitrocarburierung hemmende Passivschicht der Werkstücke überraschenderweise depassivieren und damit die Werkstückoberfläche für die anschließende Nitrierung bzw. Nitrocarburierung optimal vorbereiten. Vorzugsweise sollte bei der Verwendung von Alkoholen als Kohlenstoff-Träger die Voraufkohlung bei der Nitier- bzw. Nitrocarburiertemperatur, insbesondere bei Temperaturen zwischen 500° C und 600° C durchgeführt werden, weil einerseits bei diesen Temperaturen die Alkohole nur langsam und unvollständig unter verstärkter Bildung der Zwischenprodukt-Radikale gespalten werden und andererseits der Ofen für die nachfolgende Nitrierung bzw. Nitrocarburierung nicht wieder abgekühlt oder konditioniert werden muß. Als besonders vorteilhaft hat sich die Verwendung von Methanol als Kohlenstoff-Träger im Rahmen der Entwicklung der erfindungsgemäßen Lehre herausgestellt, wobei das Verhältnis von Methanol und stickstoffhaltigem Gas in der Voraufkohlungs-Atmosphäre etwa 1:1 vorteilhafterweise beträgt. So bieten sich die Verwendungen von Gasgemischen für die Voraufkohlung von 50% NH3 und 50 % Methanol bei der Voraufkohlung, vorzugsweise bei Temperaturen von etwa 570° C an.

Um zum einen die Dauer der Behandlung der metallischen Werkstücke durch den zusätzlichen Verfahrensschritt der Voraufkohlung so kurz wie möglich zu halten, und zum anderen den gesamten Temperaturbereich bis zur Erreichung der Prozeßtemperatur für die Spaltung des Kohlenstoff-Trägers ausnutzen zu können, kann der Kohlenstoff-Träger schon während der Aufheizphase des Ofens in die Ofenatmosphäre eingegeben werden. Die Dauer der Voraufkohlung beträgt hiervon abhängig zwischen 10 Minuten und 70 Minuten, vorzugsweise zwischen 30 Minuten und 60 Minuten. Dabei ist es zweckmäßig, daß der Kohlenstoff-Träger im Zyklus der Nitrierung oder der Nitrocarburierung - und nicht in einem getrennten Vorgang - der Ofenatmosphäre zugegeben wird, wobei die für die Voraufkohlung notwendige Ofenatmosphäre nach dem Voraufkohlen möglichst schnell, zum Beispiel durch Öffnen der Ofentür, aus dem Ofen ohne Zyklusunterbrechung entfernt wird. Ein solcher schlagartiger Wechsel der Ofenatmosphäre von der Voraufkohlung hin zur nachfolgenden Nitrierung bzw. Nitrocarburierung ist vorteilhaft, damit die bei der Voraufkohlung entstehenden Spaltprodukte des Kohlenstoff-Trägers die für die Nitrierung bzw. Nitrocarburierung notwendige Spaltung des Ammoniaks nicht behindern bzw. verzögern können.

Vorzugsweise findet das erfindungsgemäße Verfahren Anwendung an hochlegierten Stählen mit großer Neigung zur Oberflächenpassivierung, wie Werkstücken aus 42CrMo4 oder X40CrMoV51, wobei jedoch die Anwendung an niedrig legierten Stählen, wie C15 nicht ausgeschlossen werden soll, da auch dort vorteilhafte Wirkungen mit der Lehre der Erfindung erzielt werden.

Das erfindungsgemäße Verfahren wird nachfolgend an einem Ausführungsbeispiel näher erläutert:

Die zu behandelnden metallischen Werkstücke werden in einen Wärmebehandlungsofen eingebracht und dieser anschließend auf die notwendige Prozeßtemperatur für die Nitrierung bzw. Nitrocarburierung aufgeheizt. Während der Endphase der Aufheizung wird der spaltbare Kohlenstoff-Träger in die Ofenatmosphäre eingegeben. Infolge der im Ofen herrschenden Temperatur wird der Kohlenstoff-Träger unter Bildung von Zwischenprodukt-Radikalen gespalten. Diese Spaltprodukte aktivieren die aus Oxiden, insbesondere Chrom- und/oder Nickeloxiden bestehende Passivschicht der metallischen Werkstücke. Die gesamte Wirkung dieser durch die Zugabe des spaltbaren Kohlenstoff-Trägers geschaffenen Ofenatmosphäre besteht einerseits in der Depassivierung der Werkstückoberflächen und andererseits in einer sehr starken und kurzzeitigen Aufkohlungswirkung durch den gespaltenen Kohlenstoff-Träger. Diese kurzzeitige Aufkohlung ist mit einer nur geringen übertragenen Kohlenstoff-Menge verbunden, die zwar für die Aufkohlungshärtung nicht ausreichend ist, jedoch bewirkt, daß bei der nachfolgenden Nitrierung bzw. Nitrocarburierung der infolge der Ammoniak-Spaltung erhaltene Stickstoff der Nitrier- oder Nitrocarburier-Atmosphäre gleichmäßig und schnell unter Bildung der gewünschten Randschichten von der Werkstückoberfläche aufgenommen wird. Nach der vorzugsweise 30 bis 60 Minuten dauernden Voraufkohlung wird durch Öffnen der Ofentür oder durch Spülen mit zum Beispiel N₂ - vorzugsweise bei gleichbleibender Temperatur - die Voraufkohlungs-Atmosphäre aus Methan und Methan-Spaltprodukten entfernt und durch die Nitrier- oder Nitrocarburier-Atmosphäre ersetzt. Es wird alsdann die Nitrierung bzw. Nitrocarburierung in an sich bekannter Weise durchgeführt.

### Beispiele:

| | Voraufkohlung in Methanol + Ammoniak | | Nitrocarburieren | | | Dicke der Verbindungsschicht (µm) | | | Diffusionsschicht (µm) |
|---|---|---|---|---|---|---|---|---|---|
| Behandl. Nummer | T (min) | T (°C) | T(h) | T(°C) | Gasmischung | C15 | 42CrMo4 | X40Cr MoV51 | X90Cr MoV18 |
| 1 | --- | --- | 6 | 570 | 50% NH3 + 50% Endogas | 9-15 | 6-8 | 4-6 | 0-40 |
| 2 | 60 | 570 | 5 | 570 | 50% NH3 + 50% Endogas | 18-25 | 7-9 | 5-7 | 60-70 |
| 3 | 30 | 580 | 6 | 580 | 50% NH3 + 5% CO2 (Rest N2) | 12-18 | 22-28 | 9-12 | 75-85 |

Die Beispiele zeigen auf, daß mit einer Voraufkohlung in einer Atmosphäre von 50% Methanol + 50 % Ammoniak über Behandlungszeiten von 60 Minuten bzw. 30 Minuten sowie bei Behandlungstemperaturen von 570° C bzw. 580° C und einem anschließend durchgeführten Nitrocarburieren unter an sich bekannten Bedingungen eine wesentliche Diffusionsschicht-Verstärkung erzielt wird, wobei anzumerken ist, daß eine absolut gleichmäßige Schichtausbildung ohne Weichfleckigkeit gegeben ist.

## Patentansprüche

1. Verfahren zum Nitrieren oder Nitrocarburieren von Werkstücken aus legierten Stählen, insbesondere korrosionsbeständigen Stählen mit größer 13 Gew.% Chrom, in einer gasförmigen vorzugsweise ammoniakhaltigen Nitrier- bzw. Nitrocarburieratmosphäre, bei dem die Werkstücke zuvor einer Vorbehandlung unterworfen werden,
**dadurch gekennzeichnet,**
daß die Werkstücke vor dem Nitrieren bzw. Nitrocarburieren im aufgeheizten Ofen unter Zugabe eines Alkohols, insbesondere Methanol, als spaltbarem Kohlenstoff-Träger einer Voraufkohlung als Vorbehandlung unterzogen werden.

2. Verfahren nach Anspruch 1, dadurch gekennzeichnet, daß die Voraufkohlung bei Nitrier- bzw. Nitrocarburiertemperatur, insbesondere bei Temperaturen zwischen 500° C und 600° C durchgeführt wird.

3. Verfahren nach Anspruch 1 oder 2, dadurch gekennzeichnet, daß das Verhältnis von Methanol und stickstoffhaltigem Gas in der Voraufkohlungs-Atmosphäre etwa 1:1 beträgt, wobei die stickstoffhaltige Atmosphäre vorzugsweise aus Ammoniak besteht.

4. Verfahren nach einem der Ansprüche 1 bis 3, dadurch gekennzeichnet, daß die Voraufkohlung bei Temperaturen von etwa 570 bis 580° C durchgeführt wird.

5. Verfahren nach einem der Ansprüche 1 bis 4, dadurch gekennzeichnet, daß der Kohlenstoff-Träger während der Aufheizphase des Ofens in die Ofenatmosphäre gegeben wird.

6. Verfahren nach Anspruch 5, dadurch gekennzeichnet, daß der Kohlenstoff-Träger im Zyklus der Nitrierung oder Nitrocarburierung - und nicht in einem getrennten Vorgang - der Ofenatmosphäre zugegeben wird, wobei die für die Voraufkohlung notwendige Ofenatmosphäre nach dem Voraufkohlen möglichst schnell, zum Beispiel durch Öffnen der Ofentür, aus dem Ofen ohne Zyklusunterbrechung entfernt wird.

7. Verfahren nach einem der Ansprüche 1 bis 6, dadurch gekennzeichnet, daß die Dauer der Voraufkohlung zwischen 10 Minuten und 70 Minuten, vorzugsweise zwischen 30 Minuten und 60 Minuten beträgt.

8. Verfahren nach einem der Ansprüche 1 bis 7, dadurch gekennzeichnet, daß es an hochlegierten Stählen mit großer Neigung zur Oberflächenpassivierung, wie Werkstücken aus 42CrMo4 oder X40CrMoV51 angewendet wird.

## Claims

1. Method for nitriding or nitrocarburising work pieces made of alloyed steels, in particular corrosion-resistant steels with more than 13 wt.% chromium, in a gaseous preferably ammonia-containing nitriding or nitrocarburising atmosphere, in which the work pieces are first subjected to a preliminary treatment, characterised in that the work pieces before nitriding or nitrocarburising are subjected to precarburisation as the preliminary treatment in the heated furnace with the addition of an alcohol, in particular methanol, as a divisible carbon carrier.

2. Method according to claim 1, characterised in that the precarburisation is carried out at nitriding or nitrocarburising temperature, in particular at temperatures between 500°C and 600°C.

3. Method according to claim 1 or 2, characterised in that the ratio of methanol and nitrogen-containing gas in the precarburising atmosphere is about 1:1, the nitrogen-containing atmosphere preferably consisting of ammonia.

4. Method according to any of claims 1 to 3, characterised in that precarburisation is carried out at temperatures of about 570°C to 580°C.

5. Method according to any of claims 1 to 4, characterised in that the carbon carrier is added to the furnace atmosphere during the heating stage of the furnace.

6. Method according to claim 5, characterised in that the carbon carrier is added to the furnace atmosphere in the cycle of nitriding or nitrocarburising - and not in a separate process, the furnace atmosphere necessary for precarburisation being removed from the furnace after precarburisation as rapidly as possible, for example by opening the furnace door, without interrupting the cycle.

7. Method according to any of claims 1 to 6, characterised in that the duration of precarburisation is between 10 minutes and 70 minutes, preferably between 30 minutes and 60 minutes.

8. Method according to any of claims 1 to 7, characterised in that it is used on high-alloy steels with a strong tendency to surface passivation, such as work pieces made of 42CrMo4 or X40CrMoV51.

## Revendications

1. Procédé de nitruration ou de nitrocarburation de pièces en aciers alliés, notamment des aciers résistant à la corrosion et ayant une teneur en chrome supérieure à 13 % en poids, dans une atmosphère gazeuse de nitruration ou bien de nitrocarburation, contenant de préférence de l'ammoniac, les pièces ayant été soumises auparavant à un traitement préalable,
caractérisé en ce que
les pièces sont soumises, avant la nitruration ou bien la nitrocarburation, dans le four chauffé, à une cémentation préalable, en tant que prétraitement, avec apport d'un alcool, notamment de méthanol en tant que support de carbone dissociable.

2. Procédé selon la revendication 1, caractérisé en ce que la cémentation préalable est effectuée à la température de nitruration ou bien de nitrocarburation, notamment à des températures comprises entre 500 °C et 600 °C.

3. Procédé selon la revendication 1 ou 2, caractérisé en ce que le rapport du méthanol et du gaz azoté dans l'atmosphère de cémentation préalable est d'environ 1:1, l'atmosphère azotée consistant de préférence en de l'ammoniac.

4. Procédé selon l'une des revendications 1 à 3, caractérisé en ce que la cémentation préalable est effectuée à des températures d'environ 570 à 580 °C.

5. Procédé selon l'une des revendications 1 à 4, caractérisé en ce que le support de carbone est introduit dans l'atmosphère du four pendant la phase de chauffage du four.

6. Procédé selon la revendication 5, caractérisé en ce que le support de carbone est amené à l'atmosphère du four pendant le cycle de la nitruration ou de la nitrocarburation - et non pas dans une opération séparée -, l'atmosphère du four nécessaire à la cémentation préalable étant évacuée le plus rapidement possible du four après la cémentation préalable, par exemple par ouverture de la porte du four, sans interruption du cycle.

7. Procédé selon l'une des revendications 1 à 6, caractérisé en ce que la durée de la cémentation préalable est comprise entre 10 et 70 minutes et, de préférence entre 30 et 60 minutes.

8. Procédé selon l'une des revendications 1 à 7, caractérisé en ce qu'il s'applique à des aciers fortement alliés ayant une tendance élevée à une passivation de surface, par exemple des pièces en 42CrMo4 ou en X40CrMoV51.
